# EUROPÄISCHE PATENTSCHRIFT

(11) **EP 0 788 849 B1**
(45) Veröffentlichungstag und Bekanntmachung des Hinweises auf die Patenterteilung: **02.05.2001**
(21) Anmeldenummer: 97101611.8
(22) Anmeldetag: 03.02.1997
(51) Int. Cl.: B21C 37/16, B21C 37/15

(54) **Verfahren zur Herstellung von Rohren mit Abschnitten unterschiedlicher Wanddicke**
METHOD OF MANUFACTURING A PIPE WITH SECTIONS OF DIFFERING WALL THICKNESS AND A PIPE WITH SECTIONS OF DIFFERING WALL THICKNESSES
METHODE DE FABRICATION D'UN TUBE AYANT LES SECTIONS DE PAROI D'EPAISSEURS DIFFERENTS ET UN TUBE AYANT SECTIONS DE PAROI D'EPAISSEURS DIFFERENTS

(30) Priorität: 07.02.1996 DE 19604357
(43) Veröffentlichungstag der Anmeldung: 13.08.1997
(73) Patentinhaber: BENTELER AG, D-33104 Paderborn (DE)
(72) Erfinder: Streubel, Wolfgang, 32756 Detmold (DE); Klasfauseweh, Udo, 33334 Gütersloh (DE)
(74) Vertreter: Ksoll, Peter, Dr.-Ing.

(56) Entgegenhaltungen:
- EP-A- 0 014 474
- EP-A- 0 620 056
- DE-A- 3 802 445
- DE-A- 4 125 508
- JP-A- 58 221 616

## Beschreibung

Die Erfindung betrifft die Verwendung von Rohren mit Abschnitten unterschiedlicher Wanddicke zur Herstellung von Karosserieteilen oder Fahrwerkskomponenten.

Durch die DE 33 43 709 A1 gehört ein Verfahren zur Formung von Rahmenteilen für Kraftfahrzeuge zum Stand der Technik, bei dem ein Metallblech zunächst so gewalzt wird, daß parallele Vertiefungen gebildet werden. Diese unterschiedlichen Wanddicken sollen sich dadurch ergeben, daß die Walze im Durchmesser unterschiedlich große Abschnitte hat.

Das gewalzte Metallblech wird anschließend zugeschnitten und die einzelnen Stücke in Längsrichtung gebogen. Auf diese Weise können Rahmenteile geschaffen werden, die im Querschnitt zwar unterschiedliche Wanddicken haben, jedoch über die Länge gesehen stets gleich bleibende Querschnitte aufweisen. Es ist nicht möglich, in Längsrichtung der Rahmenteile in der Wanddicke partiell reduzierte Bereiche zu schaffen, um den jeweiligen örtlichen Spannungsspitzen gezielt Rechnung zu tragen. Hierauf zielt jedoch die Erfindung ab.

Durch die EP-A-0 620 056 ist ein Rohr bekannt mit in Achsrichtung unterschiedlichen Wanddicken, welches als Strukturbauteil Verwendung findet. Die Fertigung des Rohrs erfolgt aus einzelnen Rohrabschnitten unterschiedlichen Innendurchmessers, die aneinander geschweißt werden. Dies ist mit einem hohen Fertigungsaufwand verbunden. Zudem stellen die radialen Schweißnähte in den Übergangsbereichen zwischen den unterschiedlich dicken Rohrabschnitten potentielle Schwachstellen dar.

Der Erfindung liegt ausgehend vom Stand der Technik die Aufgabe zugrunde, die Herstellung von Karosserieteilen oder Fahrwerkskomponenten, welche über ihre Länge gesehen unterschiedlichen Belastungen ausgesetzt sind, in material- und gewichtssparender Bauweise wirtschaftlicher zu gestalten.

Die Aufgabe wird erfindungsgemäß durch die Verwendung eines Rohrs mit in Längsrichtung unterschiedlichen Wanddicken aufweisenden Abschnitten zur Herstellung von Karosserieteilen oder Fahrwerkskomponenten von Kraftfahrzeugen gelöst, bei dem zunächst eine gezielte walzende Verformung des Ausgangsblechs mit in Walzrichtung bereichsweise wechselnden Blechdicken vorgenommen worden ist. Anschließend wird das gewalzte Blech bedarfsgerecht beschnitten. Das so entstandene Zwischenprodukt wird dann zu einem Rohr geformt und entlang der Stoßkanten fügetechnisch verbunden.

Das verwendete Rohr weist in Längsachsrichtung Abschnitte unterschiedlicher Wanddicke auf. Dieses bereichsweise wanddickenreduzierte Rohr wird für die Herstellung von Bauteilen verwendet, die unter äußerer Belastung stehen, bei denen aber die auftretenden Spannungen aufgrund der Bauteilkonstruktion verteilt über das Bauteil in unterschiedlicher Höhe vorliegen. Beispiele für derart unterschiedlich stark belastete Bauteile sind Karosserieteile oder Fahrwerkskomponenten von Kraftfahrzeugen. Werden die Bauteile nach der Maximalbelastung dimensioniert, führte dies bisher nicht nur zu einem unnötigen Materialeinsatz, sondern vor allem auch zu einem unnötigen Gewicht. Diese Nachteile werden erfindungsgemäß dadurch vermieden, daß die Rohre, die zur Herstellung der Bauteile verwendet werden, entsprechend der späteren Belastung in den einzelnen Bereichen der Bauteile unterschiedlich dimensioniert sind. Damit wird man den zu erwartenden späteren Belastungen gerecht und kann darüberhinaus auch Material und damit Gewicht einsparen.

Zweckmäßigerweise wird als Ausgangsmaterial ein Metallblech eingesetzt mit einer der größten Wanddicke des zu fertigenden Rohrs entsprechenden Dicke. Selbstverständlich kann aber auch das Ausgangsmaterial mit einem entsprechenden Übermaß bereitgestellt werden. Vorteilhaft wird das Ausgangsmaterial von einem Coil abgezogen und der walztechnischen Weiterverarbeitung zugeführt.

Auf die spätere Verwendung der hergestellten Rohre abgestimmt erfolgt dann eine gezielte partielle Wanddickenreduktion durch Walzen. In diesem Zusammenhang erlaubt es die Erfindung durchaus, die Walzrichtung den jeweiligen Konfigurationen des späteren Rohrs anzupassen. Dabei können die Ausgangsbleche auch zweimal oder ggf. mehrfach in verschiedenen Richtungen partiell gewalzt werden. Dadurch kann die jeweilige Dicke entsprechend den Erfordernissen beliebig auch stufenweise variiert werden. Verschiedene Abstreckraten und unterschiedliche Übergangsbereiche zwischen den dickeren und dünneren Bereichen sind möglich.

Die Übergänge von einem Blechdickenbereich zum anderen können stufenlos oder gestuft sein.

Das Walzen kann in einem Zweiwalzengerüst erfolgen. Durch Variation der Walzengeometrie im Walzeneinlauf kann die Symmetrie bezüglich der Mittelquerebene in vorgebbaren Grenzen beeinflußt werden.

Das so gezielt verformte Blech weist bewußt variierende Querschnitte auf, um entsprechend dem Einsatzfall diversen Bereichen genau diejenigen Wanddicken zu vermitteln, welche auf die jeweiligen Belastungen und damit auch die örtlich voneinander abweichenden Spannungsspitzen abgestimmt sind, denen diese Bereiche im praktischen Einsatz ausgesetzt werden.

Im Anschluß an die walztechnische Verformung wird das Blech auf Maß geschnitten, um die Längsachse zu einem Rohr umgeformt und entlang der Stöße fügetechnisch verbunden. Dies geschieht üblicherweise durch Verschweißen der Stöße. Hierzu stehen unterschiedliche Verfahren zur Verfügung, beispielsweise Laser-, Schutzgas-, Induktiv- oder Widerstandsschweißen.

Da mit dem Abstreckverfahren sowohl symmetrische als auch stark unsymmetrische Geometrien erzeugt werden können, empfiehlt es sich, die mit den weniger stark ausgebildeten Absätzen versehene Seite oder die annähernd glatt ausgebildete Seite auf die Außenseite des Rohrs zu legen.

Das gewalzte Blech kann vor der umformtechnischen Weiterverarbeitung in parallel zur Walzrichtung verlaufende Blechstreifen geteilt werden. Auf diese Weise lassen sich aus einer großen Ausgangsplatine mehrere Rohre gleicher Konfiguration herstellen.

Die Umformung der Bleche oder Blechstreifen zu Rohren kann in einem Einrollwalzwerk vorgenommen werden. Eine weitere vorteilhafte Ausführungsform sieht vor, aus den gewalzten Blechen in einem Gesenk zunächst ein Halbkreisprofil zu prägen und anschließend in einem weiteren Prägeschritt die Fertigformung zum Rohr vorzunehmen.

Im Bedarfsfall kann auch eine Teilung eines Rohrs in kürzere Längenabschnitte vorgenommen werden.

Die Erfindung ist nachfolgend mit Bezug auf die Zeichnungen beschrieben. Es zeigen:
- Figur 1: in perspektivischer Darstellungsweise ein abgestrecktes Blech mit bereichsweise unterschiedlichen Blechdicken;
- Figur 2: ein Blech gemäß der Figur 1 in der Draufsicht;
- Figur 3: eine weitere Ausführungsform eines Blechs in der Seitenansicht und
- Figur 4: den Umformvorgang einer Platine zu einem Rohr in drei Teildarstellungen.

In der Figur 1 ist ein Ausschnitt eines Blechs 1 dargestellt, bei dem durch eine gezielte walzende Verformung Bereiche 2-5 abgestreckt worden sind mit in Walzrichtung WR wechselnden Blechdicken s₂ bis s₅.

In den Übergangsbereichen 6, 7 und 8 gehen die Bereiche 2-5 jeweils durch eine Schräge 9, 10, 11 nahezu stufenlos ineinander über.

Auf der Unterseite 12 weist das Blech 1 eine annähernd glatte Oberfläche 13 auf. Die Figur 2 zeigt ein Blech 1 in der Draufsicht. Bei dem verformten Blech 1 weisen die Bereiche 2-5 gezielt solche Wanddicken auf, die abgestimmt sind auf die jeweiligen Belastungen und Spannungsspitzen, denen ein aus dem Blech 1 gefertigtes Rohr unterliegt bzw. die sich aus dessen praktischer Verwendung als Konstruktionsbauteil ergeben.

In der Figur 3 ist ein Blech 14 dargestellt, welches über eine unsymmetrische Geometrie verfügt, bezogen auf seine Mittelquerebene MQ mit Bereichen 15-18 unterschiedlicher Blechdicke s₁₅-s₁₆· Sowohl die Oberseite 19 als auch die Unterseite 20 vom Blech 14 variieren dementsprechend stufenweise in unterschiedlichen Abstreckraten.

Da die Oberfläche 19 die größeren Abstufungen aufweist, wird die Umformung des Blechs 14 zu einem Rohr zweckmäßigerweise so vorgenommen, daß die Oberseite 19 die Innenseite des Rohrs und die Unterseite 20 die Außenseite des Rohrs bilden.

Die Herstellung eines Rohrs aus einer Platine 21 ist anhand der Figur 4 technisch generalisiert beschrieben.

Auf diese Weise lassen sich Rohre wirtschaftlich und mit hoher Genauigkeit herstellen. Vor der Umformung zum Rohr ist die anfangs ebene Platine bereichsweise in ihrer Wanddicke walzend reduziert und anschließend entsprechend beschnitten worden. Die unterschiedliche Dimensionierung der Wanddicke ist auf die spätere Belastung des weiter verarbeiteten Rohrs im praktischen Betrieb abgestimmt.

Die Platine 21 wird in eine Matrize 22 eingelegt (Figur 4, oben) und durch einen Stempel 23 belastet, wie dies durch den Pfeil F angedeutet ist. Dabei wird die Platine 21 in die Matrizenform 24 gezwungen und ein Halbkreisprofil 25 geprägt (Figur 4, Mitte).

Im nächsten Schritt erfolgt die Umformung zu einem Rohr 26 in der Matrizenform 24 mit Hilfe des Stempels 27, der eine entsprechend auf das Rohr 26 abgestimmte Konfiguration mit einer Gegenform 28 aufweist (Figur 4, unten).

Im Anschluß daran werden die Stoßkanten 29, 30 mittels automatischem Laserschweißens mit Nahterkennung und -nachführung gefügt.

Das so fertiggestellte Rohr 26 steht dann für die weitere Verarbeitung zur Verfügung. Es weist in, Achsrichtung Abschnitte mit unterschiedlichen Wanddicken auf. Diese Konfiguration ist präzise abgestimmt auf die spätere Verwendung des Rohrs und die dabei auftretenden Belastungen und Spannungen, denen das Rohr 26 dann unterliegt.

## Patentansprüche

1. Verwendung eines Rohrs (26) mit in Längsrichtung unterschiedliche Wanddicken aufweisenden Abschnitten zur Herstellung von Karosserieteilen oder Fahrwerkskomponenten von Kraftfahrzeugen, bei welchem an einem anfangs ebenen Blech zunächst eine gezielt auf die verteilt über die Länge der späteren Karosserieteile oder Fahrwerkskomponenten in unterschiedlicher Höhe vorliegenden Belastungen abgestimmte walzende Verformung mit in Walzrichtung (WR) bereichsweise wechselnden Blechdicken (s₁-s₅; s₁₅-s₁₈) erfolgt ist, dann das gewalzte Blech (1, 14) zugeschnitten, anschließend zum Rohr (26) umgeformt und letztlich entlang der Stoßkanten gefügt worden ist.

## Claims

1. Use of a tube (26) with portions which have different wall thicknesses in the direction of the length, for making bodywork parts or chassis components of motor vehicles, wherein an initially flat metal sheet is first subjected to a rolling deformation, with sheet thicknesses (s₁-s₅; s₁₅-s₁₈) varying in zones in the rolling direction (WR), said rolling deformation being adapted controllably to the loads distributed at different levels over the length of the subsequent bodywork parts or chassis components, the rolled metal sheet (1, 14) is then cut to size, then shaped into the tube (26) and finally joined along the abutting edges.

## Revendications

1. Utilisation d'un tube (26) comportant des sections avec des épaisseurs différentes dans la direction longitudinale pour la fabrication de pièces de carrosserie ou de parties constituantes de véhicules automobiles, dans laquelle sur une tôle initialement plane, il a été procédé dans un premier temps à une déformation ciblée de laminage sur des charges de différentes hauteurs réparties sur la longueur des futures pièces de carrosseries ou parties constituantes d'automobiles, présentant dans la direction du laminage (WR) des épaisseurs de tôle variant par zones (s₁-s₅; s₁₅-s₁₈), puis la tôle laminée est découpée (1,14), consécutivement elle est amenée à la forme d'un tube (26) et pour finir, elle est aboutée ou assemblée le long des bords de jonction.
